# EUROPÄISCHE PATENTSCHRIFT

(11) **EP 4 319 931 B1**
(45) Veröffentlichungstag und Bekanntmachung des Hinweises auf die Patenterteilung: **08.04.2026**
(21) Anmeldenummer: 22711630.8
(22) Anmeldetag: 11.03.2022
(51) Int. Cl.: B22D 1/00, B22D 11/103, B22D 11/108, B22D 11/11, B22D 11/114, B22D 11/115, B22D 35/04, C22C 1/02, C22C 1/10, C22C 33/04

(54) **GIESSVORRICHTUNG UND GIESSVERFAHREN ZUR HERSTELLUNG VON METALL-MATRIX-KOMPOSIT-WERKSTOFFEN**
CASTING DEVICE AND CASTING PROCESS FOR THE PRODUCTION OF METAL MATRIX COMPOSITE MATERIALS
DISPOSITIF DE COULÉE ET PROCÉDÉ DE COULÉE POUR LA FABRICATION DE MATÉRIAUX COMPOSITES À MATRICE MÉTALLIQUE

(30) Priorität: 09.04.2021 DE 102021108933
(43) Veröffentlichungstag der Anmeldung: 14.02.2024
(73) Patentinhaber: CMMC GmbH, 09131 Chemnitz (DE)
(72) Erfinder: GRAF, Marcel, 09114 Chemnitz (DE); PIPPIG, Robert, 09111 Chemnitz (DE); LAMPKE, Thomas, 09131 Chemnitz (DE)
(74) Vertreter: Steiniger, Carmen
(86) Internationale Anmeldenummer: PCT/IB2022/052204
(87) Internationale Veröffentlichungsnummer: WO 2022/214890

(56) Entgegenhaltungen:
- EP-A1- 0 575 397
- CA-A1- 2 434 193
- US-A- 5 322 546
- US-A- 5 836 372

## Beschreibung

Die vorliegende Erfindung betrifft eine Gießvorrichtung zur Herstellung von Metall-Matrix-Komposit-Werkstoffen, die eine Metallschmelzeinrichtung zum Erzeugen einer Metallschmelze, eine Partikelzuführeinrichtung zum Zuführen von Festkörperpartikeln zur Metallschmelze und eine wenigstens einen mechanischen und/oder elektromagnetischen Rührer aufweisende Mischzone zum Verteilen der Festkörperpartikel in der Metallschmelze aufweist.

Die Erfindung betrifft ferner ein Gießverfahren zur Herstellung von Metall-Matrix-Komposit-Werkstoffen, bei dem eine Metallschmelze erzeugt wird, der Metallschmelze Festkörperpartikel zugeführt werden und in einem Mischschritt die Festkörperpartikel in der Metallschmelze mittels Rühren durch wenigstens einen mechanischen und/oder elektromagnetischen Rührer verteilt werden, während die Metallschmelze mit den Festkörperpartikeln in einem kontinuierlichen Fluss gehalten wird.

Metall-Matrix-Komposit-Werkstoffe (MMC) sind Festkörperpartikel enthaltende Metalle oder Metalllegierungen. Solche partikelverstärkten Metalle oder Metalllegierungen bieten gegenüber ihren unverstärkten Varianten eine wesentlich höhere Verschleißbeständigkeit und eine erhöhte Festigkeit, insbesondere eine erhöhte Warmfestigkeit.

Die in MMC-Werkstoffen verwendeten Festkörperpartikel können beispielsweise Keramikpartikel sein. Die Festkörperpartikel können aus Metalloxid(en), vorzugsweise Aluminiumoxid, Metallnitrid(en), Metallcarbid(en), vorzugsweise Siliziumcarbid, Metallsili-zid(en), und/oder Glas bestehen. Metall-Matrix-Komposit-Werkstoffe, insbesondere Aluminium-Matrix-Komposit-Werkstoffe (AMC), wurden erstmals in den frühen 1970er Jahren kommerziell betrachtet. Die Motivation kam vorrangig aus dem Bedarf nach leistungsfähigeren Leichtbauwerkstoffen für die Luft- und Raumfahrt sowie für militärische Anwendungen. Ende der 1980er Jahre führte die Forschung zu ersten praktikablen Herstellungsverfahren.

Trotzdem sind bisher nur wenige kommerzielle Anwendungen von MMC erschlossen, da eine zu geringe Robustheit der etablierten MMC-Produktionsprozesse trotz aufwändiger Prozessführung zu schwankenden Werkstoffqualitäten und zusätzlichen Nachbearbeitungsaufwendungen der MMC-Produkte und damit bislang zu hohen MMC-Werkstoffkosten führen. Daher sind MMC-Werkstoffe trotz ihres großen Anwendungspotenzials nur in Nischenanwendungen oder High-End-Technologien zu finden. Momentan ist nicht absehbar, dass einer der weltweit agierenden Anbieter von MMC-Werkstoffen die Hürde des erforderlichen Kosten-Nutzen-Verhältnisses für eine Großserienfertigung überwindet.

MMC-Werkstoffe werden derzeit durch Rührgießen, Sintern, Schmelzinfiltration oder Sprühkompaktieren hergestellt.

Nur das Rührgießen wurde bisher zur Industriereife entwickelt, und damit hergestellte AMC-Masseln sind die auf dem Markt am häufigsten eingesetzten AMC-Vorprodukte. AMC-Masseln werden in Gießereien wieder aufgeschmolzen und zu Produkten vergossen.

In der gattungsbildenden Druckschrift DE 692 23 950 T2 ist ein solcher Rührgießprozess beschrieben. Dabei wird z. B. eine Aluminiumlegierung zunächst in einem Schmelzofen aufgeschmolzen. Aus der Schmelze werden Oxide, Teilchen, gelöstes Gas und andere Verunreinigungen entfernt, indem ein Argon-haltiges Gas durch die Schmelze hindurch geblasen wird. Daraufhin wird die Schmelze von oben in einen ersten zylinderförmigen Mischkessel gepumpt. In den ersten Mischkessel werden zudem Keramikpartikel eingeführt, die in die Schmelze eingerührt werden, bis eine ausreichende Benetzung der Keramikpartikel mit der Aluminiumlegierung erfolgt ist. Zum Rühren wird ein in die Schmelze eintauchender, dispergierender Rührflügel verwendet.

Das so hergestellte gemischte Kompositmaterial wird unten an dem ersten Mischkessel entnommen und über eine Leitung unten in einen zweiten zylinderförmigen Mischkessel geleitet, wo der Fluss des Kompositmaterials im Gegensatz zum ersten Mischkessel aufwärts verläuft und in dem wiederum eine Durchmischung mit einem Rührflügel erfolgt. Von dem zweiten Mischkessel wird dann das darin gemischte Kompositmaterial einem Halteofen zugeführt.

Als Alternative zu den senkrecht ausgerichteten Mischkesseln schlägt die Druckschrift DE 692 23 950 T2 ferner einen langgestreckten röhrenförmigen Mischkessel mit horizontaler Zylinderachse vor. Bei einem solchen horizontalen Mischer ist eine Induktionsspule um das Äußere des Mischkessels gewickelt und/oder ragen senkrecht von oben ein oder mehrere Rührflügel in das Innere des Mischkessels, um im Betrieb das aufgeschmolzene Metall und das teilchenförmige Material, die den Mischkessel von einer Seite zur anderen kontinuierlich durchfließen, zu vermischen.

In der Druckschrift US 2012/0043050 A1 kommt beim Einstreuen von Partikeln in eine Metallschmelze ebenfalls ein Rührer zum Einsatz. Hier ist an einem sich verjüngenden Ende der Schmelzeleitung wenigstens ein Rollenpaar vorgesehen, mit dem die sich abkühlende Schmelze zu einer Platte gewalzt wird, durch welchen Prozess sich die Partikel verfeinern.

Auch in der Druckschrift US 6,015,528 A weist die beschriebene Vorrichtung zum Herstellen von Metall-Matrix-Komposit-Materialien einen Rührer auf, der von oben in ein Gemisch aus Metallschmelze und Feststoffpartikeln ragt und der eine Segregation der Partikel durch deren Absetzen oder Aufsteigen vor der Schmelzeverfestigung verhindern soll.

Anstelle von Rührern ist auch der Einsatz von Ultraschalleinrichtungen zur Durchmischung einer fließenden Schmelze mit darin eingebrachten Festkörperpartikeln vorgeschlagen worden. Jedoch sind solche Verfahren nur auf geringe Volumina begrenzt.

Aus der Druckschrift DE 1 194 152 A ist beispielsweise ein Verfahren zum feinen Dispergieren von unlöslichen Stoffen in Metallschmelzen mittels mechanischer Schwingungen bekannt, bei dem die akustische Beanspruchung der Wandungen des Gefaäßes, in dem sich die Metallschmelze befindet, gering bleibt. Um dies zu erreichen, werden die zu dispergierenden Stoffes mit einer innerhalb der Metallschmelze befindlichen schallabstrahlenden Fläche in direkte Berührung gebracht. Die zu dispergierenden Stoffe sind hierzu zu Stäben gepresst oder gesintert oder als mit Pulver gefüllte Rohre ausgebildet, die gegen die schallabstrahlende Fläche gedführt oder gedrückt werden.

Der einzige großkommerziell verfügbare, mit einem Rührgießverfahren hergestellte AMC-Werkstoff basiert auf einer AlSi9-10Mg0,5-Matrix mit SiC-Verstärkung von 10 bzw. 20 Vol.-% bei fixer SiC-Partikelgröße von etwa 13 µm.

Mit den bekannten Rührgießverfahren können bisher die für spezifische Anwendungen nötigen AMC-Werkstoffe nicht großtechnisch hergestellt werden. Aktuell ermöglichen diese Verfahren lediglich die Herstellung von 150 bis 160 Liter AMC-Schmelze in einer Charge. Dabei dauert allein der Rührprozess ein bis zwei Stunden pro Charge. Zudem ist der in der Druckschrift DE 692 23 950 T2 beschriebene Rührgießprozess energieintensiv und damit ökonomisch und ökologisch kritisch.

Die bekannten Rührgießverfahren weisen zudem eine zu geringe Prozessflexibilität in Bezug auf Matrix- und Verstärkungswerkstoffe und deren Gehalte auf, benötigen zu lange Prozesszeiten zur Sicherstellungeiner homogenen Partikelverteilung und sind im Hinblick auf den maximal erreichbaren Verstärkungsanteil eingeschränkt.

Insbesondere aufgrund der geringen Reproduzierbarkeit von rührgegossenen MMC-Halbzeugen werden zur Erhöhung der Werkstoffqualität und Prozessrobustheit auch alternative MMC-Produktionsvarianten, wie Sintern, Sprühkompaktieren oder Schmelzinfiltration eingesetzt, die jedoch mit einer deutlichen Kostenerhöhung für die hergestellten MMC-Werkstoffe einhergehen.

Beim Sintern bzw. der Pulvermetallurgie zur Herstellung von AMC wird ein Pulvergemisch aus Keramik-Partikeln und Aluminium-Pulvern verarbeitet. Dadurch lassen sich Hartstoffanteile von bis zu 50 % einstellen.

Das beim Sintern bzw. in der Pulvermetallurgie entstehende Produkt ist ein hochwertiges massives AMC-Halbzeug, allerdings ohne mögliche Hinterschnitte oder filigrane Konturen, wodurch in der Regel extensive mechanische Nachbearbeitungen nötig sind. Die im Vergleich zu den schmelzmetallurgisch hergestellten AMC überlegenen Eigenschaften der pulvermetallurgisch hegestellten AMC sind jedoch mit höheren Vormaterialkosten sowie einem größeren Aufwand bei der Vorbehandlung und im Herstellungsprozess verbunden. Aus diesen Gründen finden pulvermetallurgisch hergestellte AMC-Halbzeuge vor allem in anspruchsvollen High-Tech-Anwendungen in der Luft- und Raumfahrt sowie in der Rüstungsindustrie Anwendung. Eine pulvermetallurgische Großserienumsetzung von AMC-Halbzeugen mit entsprechend niedrig gehaltenen Werkstoffkosten ist bis heute nicht realisierbar.

Beim Sprühkompaktieren werden Keramikpartikel mittels eines Gasstrahls in einen Aluminium-Schmelzpartikelstrahl eingebunden. Derzeit können mit diesem Verfahren bis zu 2 m hohe bolzenförmige Halbzeuge mit maximal 300 mm Außendurchmesser erzeugt werden.

Mit dem Sprühkompaktieren ist höchstens ein Verstärkungsanteil an Partikeln in einem MMC-Werkstoff von etwa 20 Vol.-% erzielbar. Zudem schränkt neben hohen Herstellungskosten die begrenzte Herstellbarkeit komplizierter Geometrien eine Großseriennutzung dieser Technologie stark ein.

Bei der Schmelzinfiltration wird die keramische Verstärkungsphase als poröser Schaumkörper vorbereitet und anschließend durch eine Aluminiumschmelze infiltriert. Neben Partikeln können auch Fasern und Schaumkörper mit hohen Verstärkungsanteilen zu endkonturnahen Bauteilen verarbeitet werden.

Die Schmelzinfiltration eignet sich aufgrund hoher Prozess- und Halbzeugkosten nur für anspruchsvolle Bauteile mit hoher Wertschöpfung. Eine Großserienumsetzung ist derzeit nicht realisierbar.

Ferner ist aus dem Stand der Technik eine Vielzahl von Vorrichtungen und Verfahren zum Gießen von Metallschmelzen bekannt, bei welchen keine Partikel in die Metallschmelze eingebracht werden. So kommt z. B. in der Druckschrift DE 199 62 471 A1 eine Vorrichtung zum Gießen einer Metallschmelze zum Einsatz, bei der zwischen einem Vorratsgefäß und einer Gießform eine auf einer Tragkonstruktion kipp- und drehbar gelagerte Gießrinne angeordnet ist

Es ist daher die Aufgabe der vorliegenden Erfindung, eine Gießvorrichtung und ein Gießverfahren der eingangs angegebenen Gattung zur Verfügung zu stellen, mit welchen große Mengen an MMC-Werkstoffen mit hohem Partikelfüllgrad und homogener Partikelverteilung zu vergleichsweise niedrigen Kosten hergestellt werden können.

Die Aufgabe wird erfindungsgemäß zum einen durch eine Gießvorrichtung zur Herstellung von Metall-Matrix-Komposit-Werkstoffen, die eine Metallschmelzeinrichtung zum Erzeugen einer Metallschmelze, eine Partikelzuführeinrichtung zum Zuführen von Festkörperpartikeln zur Metallschmelze und eine wenigstens einen mechanischen und/oder elektromagnetischen Rührer aufweisende Mischzone zum Verteilen der Festkörperpartikel in der Metallschmelze aufweist, gelöst, wobei die Mischzone wenigstens eine in eine Gieß- und Fließrichtung der Gießvorrichtung geneigte Gießrinne mit wenigstens einem eine Senke in der Gießrinne ausbildenden Mischbecken aufweist, wobei in und/oder an dem wenigstens einen Mischbecken jeweils der wenigstens eine Rührer angeordnet ist.

Die wenigstens eine Gießrinne bildet eine Zwangsführung für die Metallschmelze-Festkörperpartikel-Dispersion. Die Gießrinne hat beispielsweise einen C-, U- oder V-förmigen Querschnitt.

Durch die Neigung der wenigstens einen Gießrinne, durch die das geschmolzene und mit den Festkörperpartikeln injizierte Material, also die Verbundschmelze, die Gießrinne entlang fließen kann, ergibt sich bei der erfindungsgemäßen Gießvorrichtung ein kontinuierlicher Materialfluss. Durch die Neigung der Gießrinne, in der das wenigstens eine Mischbecken ausgebildet ist, ist dessen Auslauf niedriger als sein Einlauf, wodurch ein kontinuierlicher Ausfluss der Verbundschmelze aus dem jeweiligen Mischbecken in der Neigungsrichtung gegeben ist. Es kann daher mit der erfindungsgemäßen Gießvorrichtung kontinuierlich ein MMC-Werkstoff produziert werden, ohne dass aufwändige und energieintensive Pumptechnologien in die Prozesslinie integriert werden müssen. Somit kann der jeweilige MMC-Werkstoff sehr effizient produziert werden.

Die erfindungsgemäße Gießvorrichtung ermöglicht ein Rührgießen, bei dem sich die Metallschmelze mit den darin eingebrachten Festkörperpartikeln in einem kontinuierlichen, aber langsamen Fluss befindet, bei dem eine zuverlässige Benetzung und homogene Verteilung der Festkörperpartikel in der Metallschmelze auch bei großen Partikelmengen erfolgen kann. Entsprechend lassen sich mit der erfindungsgemäßen Gießvorrichtung hochwertige MMC-Werkstoffe mit hohem Partikelfüllgrad, beispielsweise mit einem Partikelfüllgrad von wenigstens 20 Vol.-%, kontinuierlich herstellen.

Das wenigstens eine Mischbecken befindet sich bei der erfindungsgemäßen Gießvorrichtung in einem durch die Gießrinne ausgebildeten Fließweg für die Metallschmelze-Festkörperpartikel-Dispersion. Das heißt, die Metallschmelze-Festkörperpartikel-Dispersion wird in das wenigstens eine Mischbecken zwangsgeführt. Dabei ist das wenigstens eine Mischbecken jeweils durch eine Senke in der Gießrinne ausgebildet. In dem wenigstens einen Mischbecken befindet sich die Metallschmelze-Festkörperpartikel-Dispersion länger als auf einem entsprechend langen, geraden Abschnitt der Gießrinne.

In dem in dem wenigstens einen Mischbecken jeweils eine höhere Verweilzeit der Metallschmelze als in der Gießrinne gegeben ist, findet darin eine noch bessere Benetzung der Festkörperpartikel mit dem Material der Metallschmelze als in der Gießrinne statt. Die Benetzung wird in dem wenigstens einen Mischbecken noch dadurch verstärkt, dass auf die darin im Fluss befindliche Metallschmelze mit den darin eingebrachten Festkörperpartikeln durch den wenigstens einen Rührer Kräfte ausgeübt und/oder aufgebracht werden. Gerade die Wechselwirkung zwischen nicht stehender Metallschmelze und Rührwirkung des wenigstens einen Rührers führt zu besonders guter Benetzung der Festkörperpartikel in vergleichsweise sehr kurzer Prozesszeit.

Ist der wenigstens eine Rührer ein mechanischer Rührer, werden durch diesen Scherkräfte auf die Metallschmelze-Festkörperpartikel-Dispersion ausgeübt, durch welche die Benetzung der Festkörperpartikel mit dem geschmolzenen Metall vorangetrieben wird.

Ist der wenigstens eine Rührer ein elektromagnetischer Rührer mit einer oder mehreren Spulen, entsteht durch das wenigstens eine erzeugte Magnetfeld in Abhängigkeit von der jeweiligen Anordnung eine Verwirbelung in der Metallschmelze-Festkörperpartikel-Dispersion, die die Benetzung beschleunigt. Mit dem wenigstens einen elektromagnetischen Rührer erfolgt eine kontaktlose Durchmischung der partikelversetzten Metallschmelze und eine Förderung der Benetzung.

Mit dem wenigstens einen Rührer können bei mechanischem Wirkprinzip im Vergleich zu Ultraschallbehandlungen deutlich größere Scherzonen in der Metallschmelze ausgebildet werden, was die Benetzung der Festkörperpartikel besonders forciert.

Durch den wenigstens einen Rührer können zudem unabhängig vom verwendeten Rührwirkprinzip vorteilhaft Gaseinschlüsse aus der Metallschmelze entfernt werden.

Die vorliegende Erfindung ist hinsichtlich der Ausgestaltung des jeweiligen Rührers nicht eingeschränkt. Wird wenigstens ein mechanischer Rührer eingesetzt, empfiehlt sich die Verwendung eines Rührers mit Flügelblättern, beispielsweise mit zwei, drei oder mehr als drei Flügelblättern. Die Winkelausrichtung der Flügelblätter ist variabel.

Vorzugsweise ist der wenigstens eine Rührer höhenverstellbar ausgeführt, sodass er/sie beispielsweise am Prozessende aus Schmelzeresten in dem jeweiligen Mischbecken entfernt werden kann/können.

Der wenigstens eine mechanische Rührer ist typischerweise elektrisch betrieben.

In oder an dem jeweiligen Mischbecken kann jeweils auch mehr als ein Rührer angeordnet sein. Beispielsweise kann in dem jeweiligen Mischbecken ein mechanischer Rührer und außen an dem Mischbecken ein elektromagnetischer Rührer angeordnet sein. Auch ist es möglich, dass das jeweilige Mischbecken so lang gestaltet ist, dass in oder an ihm mehrere nacheinander angeordnete Rührer vorgesehen sind.

Die Neigung der Gießrinne und des wenigstens einen Mischbeckens ist grundsätzlich variabel und richtet sich beispielsweise nach einem Startwert der Viskosität der Metallschmelze-Festkörperpartikel-Dispersion.

Mit der erfindungsgemäßen Gießvorrichtung können unterschiedlichste flüssige Metalle/Metalllegierungen und Festkörperpartikel, sowohl hinsichtlich des jeweiligen Materials als auch hinsichtlich der jeweiligen Partikelgröße, zu MMC-Werkstoffen verarbeitet werden. Hierzu können die wenigstens eine Gießrinne als auch das wenigstens eine Mischbecken entsprechend dimensioniert werden.

In einer bevorzugten Ausführungsform der erfindungsgemäßen Gießvorrichtung ist in dem wenigstens einen Mischbecken wenigstens ein vertikal in seinem Abstand zu einem Boden des jeweiligen Mischbeckens verstellbarer Schieber angeordnet.

Der Abstand einer Unterkante des jeweiligen Schiebers zum Boden des jeweiligen Mischbeckens, durch welchen eine Durchgangshöhe bzw. ein Durchgangsquerschnitt für die Metallschmelze-Festkörperpartikel-Dispersion bestimmt wird, kann durch die vertikale Bewegbarkeit des Schiebers einfach verändert und somit gesteuert werden.

Um eine vorzeitige (Teil-)Erstarrung der Metallschmelze-Festkörperpartikel-Dispersion durch deren Abkühlung zu verhindern und dadurch die Metallschmelze-Festkörperpartikel-Dispersion dauerhaft im Fluss zu halten, ist es von Vorteil, wenn an der Gießrinne und/oder an dem wenigstens einen Mischbecken wenigstens eine Heizung angeordnet ist.

In einer vorteilhaften Ausführungsform der erfindungsgemäßen Gießvorrichtung ist auf die wenigstens eine Gießrinne und/oder auf das wenigstens eine Mischbecken wenigstens ein Deckel aufgebracht. Durch den wenigstens einen Deckel kann ein Spritzen der Metallschmelze aus der wenigstens einen Gießrinne und/oder aus dem wenigstens einen Mischbecken verhindert werden. Wird kein Deckel verwendet, sollten andere Vorkehrungen zum Schutz für Nutzer der erfindungsgemäßen Gießvorrichtung vor austretender heißer Schmelze getroffen werden.

Bei manchen Anwendungen der erfindungsgemäßen Gießvorrichtung, wie z. B. dann, wenn ein Gießformwechsel vorgesehen ist, kann es sinnvoll sein, dass die Gießvorrichtung einen Pufferbehälter aufweist, in den die wenigstens eine Gießrinne mündet. Zur Kompensation von Absinkbewegungen der Festkörperpartikel in der Metallschmelze, also einer Sedimentation, ist es dann von Vorteil, wenn in oder an dem in und/oder an dem Pufferbehälter ein Rührer oder eine Ultraschallsonotrode angeordnet ist.

Die Aufgabe wird ferner durch ein Gießverfahren zur Herstellung von Metall-Matrix-Komposit-Werkstoffen, bei dem eine Metallschmelze erzeugt wird, der Metallschmelze Festkörperpartikel zugeführt werden und in einem Mischschritt die Festkörperpartikel in der Metallschmelze durch wenigstens einen mechanischen und/oder elektromagnetischen Rührer verteilt werden, während die Metallschmelze mit den Festkörperpartikeln in einem kontinuierlichen Fluss gehalten wird, gelöst, bei dem die Metallschmelze mit den Festkörperpartikeln während des Mischschrittes in wenigstens einer in eine Gieß- und Fließrichtung geneigten Gießrinne fließt und in wenigstens einem eine Senke in der Gießrinne ausbildenden Mischbecken durch den wenigstens einen Rührer durchmischt wird.

Bei dem erfindungsgemäßen Gießverfahren findet eine kontinuierliche Metallschmelzeerzeugung und Festkörperpartikelzuführung statt. Das erfindungsgemäße Gießverfahren ermöglicht daher gegenüber den im Stand der Technik bekannten Batch-Prozessen ein kontinuierliches Gießen von MMC-Werkstoffen mit deutlich gesteigerten Füllgraden an Festkörperpartikeln. Durch die Kontinuität im Prozess lassen sich MMC-Schmelzen oder mit Feststoffen versehene Metallschmelzen effizient herstellen.

So weist das erfindungsgemäße Gießverfahren beispielsweise keine Leerzeiten durch Befüllungs- oder Entleerungsvorgänge auf.

Indem bei dem erfindungsgemäßen Gießverfahren die kontinuierlich fließende Metallschmelze-Festkörperpartikel-Dispersion mechanisch oder elektromagnetisch in wenigstens einem Mischbecken mit jeweils gegenüber der Gießrinne erhöhter Dispersionsverweilzeit durchmischt wird, kann ein hoher Festkörperpartikelgehalt homogen in die Metallschmelze eingebunden werden.

Das wenigstens eine Mischbecken, in das die fließende Metallschmelze-Festkörperpartikel-Dispersion bei dem erfindungsgemäßen Gießverfahren gezielt geführt wird, bildet jeweils eine intensive Mischzone für den wenigstens einen Rührer. Dadurch ergibt sich eine mögliche Maximierung des Mischungseffektes, womit eine deutliche Reduzierung der Prozesszeit einhergeht.

Bei dem erfindungsgemäßen Gießverfahren erfolgt die Metallschmelzeerzeugung unter Normalatmosphäre oder im Vakuum. Die Metallschmelze wird bedarfsgerecht über ein Leitungssystem mit einem definierten Druckunterschied in eine Prozesskammer gefördert. Das Leitungssystem ist vorzugsweise beheizbar bzw. beheizt.

Die Festkörperpartikel können sich in einem Speicher oder Silo befinden, welcher an die Prozesskammer gekoppelt ist und in dem vorzugsweise gleiche Druckbedingungen wie in der Prozesskammer herrschen.

Die Festkörperpartikel können beispielsweise mittels wenigstens einer Schnecke oder eines Rüttlers in das Leitungssystem oder direkt in die Gießrinne gefördert werden. Die Förderstrecke, entlang der die Festkörperpartikel dem Leitungssystem oder der Gießrinne zugeführt werden, ist vorzugsweise beheizbar bzw. beheizt.

Nach Zuführung der Festkörperpartikel zur Metallschmelze fließt die mit den Festkörperpartikeln injizierte Metallschmelze in der wenigstens einen geneigten Gießrinne bedingt durch die Schwerkraft nach unten.

Bei dem erfindungsgemäßen Gießverfahren wird für eine homogene Verteilung und Benetzung der Festkörperpartikel in der Metallschmelze und eine gleichzeitige Entgasung der Metallschmelze die Metallschmelze mit den darin eingebrachten Festkörperpartikeln gerührt. Dabei kann die fließende Metallschmelze mit den darin eingebrachten Festkörperpartikeln sowohl mechanisch als auch elektromagnetisch gerührt werden.

Vorzugsweise ist die Geometrie der wenigstens einen Gießrinne und des wenigstens einen Mischbeckens so gestaltet, dass die Verweilzeit der durchlaufenden, die Festkörperpartikel enthaltenden Metallschmelze in dem wenigstens einen Mischbecken maximiert wird. Dennoch bleibt die Metallschmelze-Festkörperpartikel-Dispersion jederzeit in einem kontinuierlichen Fluss. Ein "kontinuierlicher Fluss" bedeutet bei der vorliegenden Erfindung, dass die Metallschmelze-Festkörperpartikel-Dispersion während des Mischschrittes zu keinem Zeitpunkt stehen bleibt, die jeweilige Geschwindigkeit, mit der die Metallschmelze-Festkörperpartikel-Dispersion während des Mischschrittes fließt, ist jedoch in dem/den Mischbecken geringer als sonst in der wenigstens einen Gießrinne.

Dadurch wird bei dem erfindungsgemäßen Gießverfahren kontinuierlich eine Benetzung der Festkörperpartikel durch das Material der Metallschmelze, eine Entgasung der Metallschmelze und eine Homogenisierung der Metallschmelze-Festkörperpartikel-Dispersion gewährleistet.

In dem erfindungsgemäßen Gießverfahren kann eine Dosierung der Festkörperpartikel, die Injektion bzw. Zuführung der Festkörperartikel zur Metallschmelze als auch der Mischschritt, in dem eine Benetzung der Festkörperpartikel mit der Metallschmelze stattfindet, sowohl im Vakuum als auch unter Schutzgasatmosphäre erfolgen.

Die in dem Mischschritt erzeugte Metallschmelze-Festkörperpartikel-Dispersion kann beispielsweise in einen Pufferbehälter geleitet werden, in dem kein kontinuierlicher Schmelzestrom mehr stattfindet.

Ferner ist es möglich, die in dem Mischschritt erzeugte Metallschmelze-Festkörperpartikel-Dispersion abschließend in wenigstens eine, vorzugsweise beheizte, Dauerkokille abzugießen, in welcher anschließend eine Erstarrung der Metallschmelze-Festkörperpartikel-Dispersion zu einem festen MMC-Werkstoff oder einem für eine Weiterverarbeitung geeigneten MMC-Halbzeug oder einem endkonturnahen Produkt aus MMC-Werkstoff stattfindet.

Alternativ kann die erzeugte, homogenisierte Metallschmelze-Festkörperpartikel-Dispersion im schmelzflüssigen Zustand in eine Druckgießmaschine eingeleitet werden, in der endkonturnahe Komponenten aus MMC-Werkstoff gefertigt werden können.

Darüber hinaus ist es möglich, die in dem Mischschritt erzeugte Metallschmelze-Festkörperpartikel-Dispersion in ein geeignetes, aktiv oder passiv beheiztes Transportsystem abzufüllen.

In einer bevorzugten Ausführungsform des erfindungsgemäßen Gießverfahrens wird die mit den Festkörperpartikeln versehene Metallschmelze in dem Mischschritt kontinuierlich fließend von mehreren in der Gieß- und Fließrichtung hintereinander angeordneten Rührern durchmischt. So kann nach und nach der Benetzungsgrad und die Homogenität der Festkörperpartikeleinbindung in die Metallschmelze erhöht werden. Die jeweiligen Rührer können mit gleicher oder mit unterschiedlicher Drehzahl die Verbundschmelze mischen.

Bei einer vorteilhaften Ausführungsform des erfindungsgemäßen Gießverfahrens wird durch eine Höhenverstellung wenigstens eines in dem wenigstens einen Mischbecken angeordneten Schiebers ein Materialvolumen in dem jeweiligen Mischbecken gesteuert.

Um möglichst wenig thermische Energie während des Mischschrittes zu verlieren, werden vorzugsweise bei dem erfindungsgemäßen Gießverfahren schmelzeberührende Komponenten der verwendeten Gießvorrichtung, wie die Gießrinne und/oder das wenigstens eine Mischbecken, beheizt und/oder zumindest teilweise aus wärmeisolierendem Material hergestellt. Hierdurch gibt es keine Erstarrungsvorgänge während der Prozessführung, stattdessen bleibt die Metallschmelze-Festkörperpartikel-Dispersion schmelzflüssig bis zum Prozessende.

Eine bevorzugte Ausführungsform der erfindungsgemäßen Gießvorrichtung wird im Folgenden anhand von Figur 1 erläutert.

Dabei zeigt Figur 1 rein schematisch und nicht maßstabsgetreu nur einen Abschnitt einer erfindungsgemäßen Gießvorrichtung. Die Gießvorrichtung weist eine nicht dargestellte Metallschmelzeinrichtung auf, in der beispielsweise eine Aluminiumlegierung geschmolzen wird. An die Metallschmelzeinrichtung schließt sich wenigstens eine in Figur 1 nicht gezeigte Metallschmelzeleitung an, mit der die in der Metallschmelzeinrichtung erzeugte Metallschmelze bis zu einer Partikelzuführeinrichtung geleitet wird. Mit der auch zu der Gießvorrichtung gehörenden, in Figur 1 nicht gezeigten Partikelzuführeinrichtung werden Festkörperpartikel auf die Metallschmelze gegeben.

An den Abschnitt der Gießvorrichtung, der die Partikelzuführeinrichtung aufweist, schließt sich eine Mischzone 1 der Gießvorrichtung an. Eine mögliche Ausführungsform dieser Mischzone 1 ist in Figur 1 schematisch dargestellt.

Die Mischzone 1 weist eine Gießrinne 2 auf. Die Gießrinne 2 ist in einer Gieß- und Fließrichtung A der Gießvorrichtung in einem Neigungswinkel α zu einer horizontalen Aufstellfläche 7 der Gießvorrichtung geneigt. Entsprechend fließt eine in die Gießrinne 2 geleitete Metallschmelze mit darin eingebrachten Festkörperpartikeln aufgrund der Schwerkraft die Gießrinne 2 hinab.

In die Gießrinne 2 sind in dem gezeigten Ausführungsbeispiel mehrere Mischbecken 3 in Form von Senken eingebracht. Die Böden 31 der Mischbecken 3 sind in dem gezeigten Ausführungsbeispiel ebenfalls in dem Neigungswinkel α zu der horizontalen Aufstellfläche 7 der Gießvorrichtung geneigt. Die Neigung der Böden 31 der Mischbecken 3 begünstigt das Fließen der Verbundschmelze innerhalb und aus dem jeweiligen Mischbecken 3. Alternativ können die Böden 31 auch horizontal, d. h. parallel zur Aufstellfläche 7 der Gießvorrichtung, ausgerichtet sein.

In jedem der Mischbecken 3 befindet sich ein Rührer 4. In dem gezeigten Ausführungsbeispiel sind die Rührer 4 vorzugsweise höhenverstellbare mechanische Rührer, können in anderen Ausführungsformen der Erfindung aber auch elektromagnetische Rührer sein.

Die mechanischen Rührer 4 weisen jeweils Rührblätter 41 auf, die bei gefülltem Mischbecken 3 in mechanischem Kontakt mit der darin befindlichen Metallschmelze-Festkörperpartikel-Dispersion sind. Durch das Drehen der Rührer 4 werden mittels der Rührblätter 41 Scherkräfte in die Metallschmelze-Festkörperpartikel-Dispersion eingetragen, die zu einer homogenen Verteilung der Festkörperpartikel in der Metallschmelze-Festkörperpartikel-Dispersion und zu einer guten Benetzung und damit zu einer guten Anbindung der Festkörperpartikel an das Material der Metallschmelze führen.

In dem gezeigten Ausführungsbeispiel ist jeder der Rührer 4, wie es durch den Doppelpfeil schematisch gezeigt ist, höhenverstellbar.

Während des stattfindenden Mischschrittes befindet sich die Metallschmelze-Festkörperpartikel-Dispersion stets in fließender Bewegung. Beispielsweise kann die Fließgeschwindigkeit der Metallschmelze-Festkörperpartikel-Dispersion in der Gießrinne 2 10 I/min betragen.

Übersteigt die Metallschmelze-Festkörperpartikel-Dispersion in dem jeweiligen Mischbecken 3 dessen Überlauf 32, fließt sie weiter entlang der Gießrinne 2.

In dem gezeigten Ausführungsbeispiel ist an der Gießrinne 2 eine Heizung 6 angeordnet.

In dem gezeigten Ausführungsbeispiel befindet sich ferner in jedem der Mischbecken 3 ein Schieber 5. Dabei entspricht die Breite jedes der Schieber 5 einer Innenbreite des jeweiligen Mischbeckens 3. Anstelle eines Schiebers 5 können jedoch auch mehrere Schieber 5 pro Mischbecken 3 vorgesehen sein.

Jeder der Schieber 5 ist, wie es durch den Doppelpfeil schematisch gezeigt ist, höhenverstellbar, sodass ein Abstand a zwischen einer unteren Kante des jeweiligen Schiebers 5 zu einem Boden 31 des jeweiligen Mischbeckens 3 und damit ein Durchflussquerschnitt für die in das jeweilige Mischbecken 3 fließende Metallschmelze-Festkörperpartikel-Dispersion veränderbar und damit mittels des Schiebers 5 steuerbar ist.

## Patentansprüche

1. Gießvorrichtung zur Herstellung von Metall-Matrix-Komposit-Werkstoffen, die eine Metallschmelzeinrichtung zum Erzeugen einer Metallschmelze, eine Partikelzuführeinrichtung zum Zuführen von Festkörperpartikeln zur Metallschmelze und eine wenigstens einen mechanischen und/oder elektromagnetischen Rührer (4) aufweisende Mischzone (1) zum Verteilen der Festkörperpartikel in der Metallschmelze aufweist, **dadurch gekennzeichnet, dass** die Mischzone (1) wenigstens eine in eine Gieß- und Fließrichtung (A) der Gießvorrichtung geneigte Gießrinne (2) mit wenigstens einem eine Senke in der Gießrinne (2) ausbildenden Mischbecken (3) aufweist, wobei in und/oder an dem wenigstens einen Mischbecken (3) jeweils wenigstens einer des wenigstens einen Rührers (4) angeordnet ist.

2. Gießvorrichtung nach Anspruch 1, **dadurch gekennzeichnet, dass** in dem wenigstens einen Mischbecken (3) wenigstens ein vertikal in seinem Abstand (a) zu einem Boden (31) des jeweiligen Mischbeckens (3) verstellbarer Schieber (5) angeordnet ist.

3. Gießvorrichtung nach einem der vorhergehenden Ansprüche, **dadurch gekennzeichnet, dass** an der Gießrinne (2) und/oder an dem wenigstens einen Mischbecken (3) wenigstens eine Heizung (6) angeordnet ist.

4. Gießvorrichtung nach einem der vorhergehenden Ansprüche, **dadurch gekennzeichnet, dass** auf die wenigstens eine Gießrinne (2) und/oder auf das wenigstens eine Mischbecken (3) wenigstens ein Deckel aufgebracht ist.

5. Gießvorrichtung nach einem der vorhergehenden Ansprüche, **dadurch gekennzeichnet, dass** die wenigstens eine Gießrinne (2) in einen Pufferbehälter mündet, in und/oder an dem ein Rührer oder eine Ultraschallsonotrode angeordnet ist.

6. Gießverfahren zur Herstellung von Metall-Matrix-Komposit-Werkstoffen, bei dem eine Metallschmelze erzeugt wird, der Metallschmelze Festkörperpartikel zugeführt werden und in einem Mischschritt die Festkörperpartikel in der Metallschmelze durch wenigstens einen mechanischen und/oder elektromagnetischen Rührer (4) verteilt werden, während die Metallschmelze mit den Festkörperpartikeln in einem kontinuierlichen Fluss gehalten wird, **dadurch gekennzeichnet, dass** die Metallschmelze mit den Festkörperpartikeln während des Mischschrittes in wenigstens einer in eine Gieß- und Fließrichtung (A) geneigten Gießrinne (2) fließt und in wenigstens einem eine Senke in der Gießrinne (2) ausbildenden Mischbecken (3) durch den wenigstens einen Rührer (4) durchmischt wird.

7. Gießverfahren nach Anspruch 6, **dadurch gekennzeichnet, dass** die mit den Festkörperpartikeln versehene Metallschmelze in dem Mischschritt kontinuierlich fließend von mehreren des wenigstens einen Rührers (4) durchmischt wird, die in der Gieß- und Fließrichtung (A) hintereinander angeordnet sind.

8. Gießverfahren nach Anspruch 6 oder 7, **dadurch gekennzeichnet, dass** durch eine Höhenverstellung wenigstens eines in dem wenigstens einen Mischbecken (3) angeordneten Schiebers (5) ein Materialvolumen in dem jeweiligen Mischbecken (3) gesteuert wird.

9. Gießverfahren nach einem der Ansprüche 6 bis 8, **dadurch gekennzeichnet, dass** die Gießrinne (2) und/oder das wenigstens eine Mischbecken (3) beheizt wird/werden.

## Claims

1. Casting device for producing metal matrix composite materials comprising a metal melting unit for producing a metal melt, a particle feeding unit for supplying solid particles to the metal melt, and a mixing zone (1) comprising at least one mechanical and/or electromagnetic stirrer (4) for distributing the solid particles in the metal melt, **characterized in that** the mixing zone (1) comprises at least one casting gutter (2) inclined in a casting and flow direction (A) of the casting device with at least one mixing basin (3) forming a depression in the casting gutter (2), wherein at least one of the at least one stirrer (4) is arranged in and/or at each of the at least one mixing basin (3).

2. Casting device according to claim 1, **characterized in that** at least one pusher (5) is arranged in the at least one mixing basin (3), which pusher (5) is adjustable vertically with respect to its distance (a) from a bottom (31) of the respective mixing basin (3).

3. Casting device according to one of the preceding claims, **characterized in that** at least one heater (6) is arranged at the casting gutter (2) and/or at the at least one mixing basin (3).

4. Casting device according to any one of the preceding claims, **characterized in that** at least one cover is applied to the at least one casting gutter (2) and/or the at least one mixing basin (3).

5. Casting device according to any one of the preceding claims, **characterized in that** the at least one casting gutter (2) opens into a buffer container, in and/or at which a stirrer or an ultrasonic sonotrode is arranged.

6. Casting method for producing metal matrix composite materials, in which a metal melt is produced, solid particles are supplied to the metal melt, and in a mixing step the solid particles are distributed in the metal melt by at least one mechanical and/or electromagnetic stirrer (4), while the metal melt with the solid particles is maintained in a continuous flow, **characterized in that** during the mixing step the metal melt with the solid particles flows in at least one casting gutter (2) inclined in a casting and flow direction (A) and is mixed by the at least one stirrer (4) in at least one mixing basin (3) which forms a depression in the casting gutter (2).

7. Casting method according to claim 6, **characterized in that** in the mixing step the metal melt provided with the solid particles is continuously mixed by a plurality of the at least one stirrer (4), which are arranged one behind the other in the casting and flow direction (A).

8. Casting method according to claim 6 or 7, **characterized in that** a material volume in the respective mixing basin (3) is controlled by adjusting the height of at least one pusher (5) arranged in the at least one mixing basin (3).

9. Casting method according to any one of claims 6 to 8, **characterized in that** the casting gutter (2) and/or the at least one mixing basin (3) is/are heated.

## Revendications

1. Dispositif de coulée pour la production de matériaux composites à matrice métallique, comprenant un dispositif de fusion de métal pour produire un métal fondu, un dispositif d'alimentation en particules pour alimenter le métal fondu en particules solides, et une zone de mélange (1) comprenant au moins un agitateur (4) mécanique et/ou électromagnétique pour répartir les particules solides dans le métal fondu, **caractérisé en ce que** la zone de mélange (1) comprend au moins un chenal de coulée (2) incliné dans une direction de coulée et d'écoulement (A) du dispositif de coulée avec au moins un bassin de mélange (3) formant une dépression dans le chenal de coulée (2), au moins un des au moins un agitateur (4) étant disposé dans et/ou sur chacun des au moins un bassin de mélange (3).

2. Dispositif de coulée selon la revendication 1, **caractérisé en ce que** au moins un coulisseau (5) est agencé dans l'au moins un bassin de mélange (3), quel coulisseau (5) est réglable verticalement par rapport à sa distance (a) d'un fond (31) du bassin de mélange (3) respective.

3. Dispositif de coulée selon l'une des revendications précédentes, **caractérisé en ce que** au moins un dispositif de chauffage (6) est agencé sur le chenal de coulée (2) et/ou sur l'au moins un bassin de mélange (3).

4. Dispositif de coulée selon l'une des revendications précédentes, **caractérisé en ce que** au moins un couvercle est appliqué à l'au moins un chenal de coulée (2) et/ou l'au moins un bassin de mélange (3).

5. Dispositif de coulée selon l'une des revendications précédentes, **caractérisé en ce que** l'au moins un chenal de coulée (2) débouche dans un réservoir tampon, dans et/ou sur lequel est disposé un agitateur ou une sonotrode à ultrasons.

6. Procédé de coulée pour la production de matériaux composites à matrice métallique, dans lequel un métal fondu est produit, des particules solides sont ajoutées au métal fondu, et lors d'une étape de mélange, les particules solides sont réparties dans le métal fondu par au moins un agitateur (4) mécanique et/ou électromagnétique, tandis que le métal fondu avec les particules solides est maintenu en écoulement continu, **caractérisé en ce que** pendant l'étape de mélange, le métal fondu avec les particules solides s'écoule dans au moins un chenal de coulée (2) incliné dans une direction de coulée et d'écoulement (A) et est mélangé par au moins un agitateur (4) dans au moins un bassin de mélange (3) qui forme une dépression dans le chenal de coulée (2).

7. Procédé de coulée selon la revendication 6, **caractérisé en ce que** le métal fondu alimenté en particules solides est mélangé continument dans l'étape de mélange par une pluralité de l'au moins un agitateur (4), qui sont agencés l'un derrière de l'autre dans la direction de coulée et d'écoulement (A).

8. Procédé de coulée selon la revendication 6 ou 7, **caractérisé en ce que** un volume de matériau dans le bassin de mélange (3) respectif est commandé par un réglage en hauteur d'au moins un coulisseau (5) agencé dans l'au moins un bassin de mélange (3).

9. Procédé de coulée selon la revendication 6 à 8, **caractérisé en ce que** le chenal de coulée (2) et/ou l'au moins un bassin de mélange (3) est/sont chauffés.
